# FASCICULE DE BREVET EUROPEEN

(11) **EP 4 038 214 B1**
(45) Date de publication et mention de la délivrance du brevet: **16.07.2025**
(21) Numéro de dépôt: 20793025.6
(22) Date de dépôt: 29.09.2020
(51) Int. Cl.: C22F 1/043, C22C 21/08, C22F 1/05, B21B 3/00, C22C 21/00, C22C 21/02, C22F 1/00

(54) **TOLES DE PRECISION EN ALLIAGE D'ALUMINIUM**
PRÄZISIONSPLATTEN AUS ALUMINIUMLEGIERUNG
ALUMINUM ALLOY PRECISION PLATES

(30) Priorité: 04.10.2019 FR 1911024
(43) Date de publication de la demande: 10.08.2022
(73) Titulaire: Constellium Issoire, 63500 Issoire (FR); Constellium Valais SA (Ltd), Sierre (CH)
(72) Inventeur: ARSENE, Sylvie, 38340 Voreppe (FR); RATCHEV, Petar, 38500 Voiron (FR); CALABRETTO, Nicolas, 3968 Veyras (CH); JAQUEROD, Christophe, 3976 Noes (CH)
(74) Mandataire: Constellium - Propriété Industrielle
(86) Numéro de dépôt international: PCT/FR2020/051704
(87) Numéro de publication internationale: WO 2021/064320

(56) Documents cités:
- EP-A1- 2 263 811
- WO-A1-03/054243
- WO-A1-2017/207603
- WO-A1-2019/122076
- JP-A- H03 287 738

## Description

### DOMAINE TECHNIQUE

L'invention concerne des tôles en alliage d'aluminium de la série 6xxx, notamment destinées à être utilisés comme plaques de précision.

### ART ANTERIEUR

Une excellente stabilité dimensionnelle est très importante pour les applications faisant appel aux tôles de précision, dont l'épaisseur est typiquement comprise entre 8 et 150 mm. Ce type de produit est typiquement utilisé pour la réalisation d'éléments de machine, notamment en tant que plaques de référence pour des outillages d'assemblage ou de contrôle. Pour ces applications, il est particulièrement important de réduire autant que possible toute déformation de la tôle lors son usinage, ce qui permet d'éviter des opérations supplémentaires de préusinage ou de retouche finale.

La demande de brevet EP2263811 concerne des produits laminés dont la surface est usinée ayant une planéité de 0.2 mm ou moins. Selon un mode de réalisation de cette demande de brevet, l'alliage contient 0,3 à 1,5% en masse de Mg, 0,2 à 1,6% en masse de Si, et en outre un ou plusieurs éléments choisis dans le groupe constitué par de 0,8% en masse ou moins de Fe, 1,0% en masse ou moins de Cu, 0,6% en masse ou moins de Mn, 0,5% en masse ou moins de Cr, 0,4% en masse ou moins de Zn, et 0,1% en masse ou moins de Ti, le reste étant Al et les impuretés inévitables.

La demande de brevet WO2014/060660 concerne un élément de chambre à vide obtenu par usinage et traitement de surface d'une tôle d'épaisseur au moins égale à 10 mm en alliage d'aluminium de composition, en % en poids, Si : 0,4 - 0,7; Mg : 0,4 - 0,7; Ti 0,01 - < 0,15, Fe < 0,25; Cu < 0,04; Mn < 0,4; Cr 0,01 - < 0,1; Zn < 0,04; autres éléments < 0,05 chacun et < 0,15 au total, reste aluminium.

La demande de brevet WO2018/162823 concerne un élément de chambre à vide obtenu par usinage et traitement de surface d'une tôle d'épaisseur au moins égale à 10 mm en alliage d'aluminium de composition, en % en poids, Si : 0,4 -0,7; Mg: 0,4 -1,0; le rapport en % en poids Mg/Si étant inférieur à 1,8; Ti: 0,01 -0,15, Fe 0,08 - 0,25; Cu < 0,35; Mn < 0,4; Cr: < 0,25; Zn < 0,04; autres éléments < 0,05 chacun et <0,15 au total, reste aluminium, caractérisée en ce que la taille de grain de ladite tôle est telle que la longueur moyenne d'interception linéaire mesurée dans le plan L/TC selon la norme AS TM E112, est au moins égale à 350/µm entre surface et 1/2 épaisseur.

La demande de brevet US2010018617 divulgue un alliage d'aluminium pour le traitement d'oxydation anodique qui comprend comme éléments d'alliage 0,1 à 2,0% de Mg, 0,1 à 2,0% de Si et 0,1 à 2,0% de Mn, chaque teneur en Fe, Cr et Cu étant limitée à 0,03 masse. % ou moins, et dans lequel le reste est composé de Al et d'impuretés inévitables. Cette demande enseigne en particulier un traitement d'homogénéisation à une température supérieure à 550 ° C et inférieure ou égale à 600 ° C.

La demande de brevet CN108239712 concerne une plaque en alliage d'aluminium 6082 pour l'aviation et un procédé de fabrication de celle-ci. Les composants chimiques de la plaque en alliage d'aluminium 6082 comprennent, en pourcentage en poids, 1,0% à 1,3% de Si, 0,1% à 0,3% de Fe, 0,05% à 0,10% de Cu, 0,5% à 0,8% de Mn, 0,6% à 0,9%. % de Mg, 0,06% à 0,12% de Zn, pas plus de 0,05% de Cr, pas plus de 0,05% de Ti et le reste Al et d'éléments inévitables.

La demande de brevet CN108239713 concerne une plaque en alliage d'aluminium pour un produit électronique et un procédé de fabrication de la plaque en alliage d'aluminium. Les composants chimiques de la plaque en alliage d'aluminium pour l'apparition du produit électronique comprennent, en pourcentage en poids, 0,3% à 0,4% de Si, pas plus de 0,10% de Fe, pas plus de 0,05% de Cu, pas plus de 0,05% de Mn, 0,45% à 0,55% de Mg, pas plus de 0,05% de Zn, pas plus de 0,05% de Cr, pas plus de 0,05% de Ti et le reste Al et des éléments inévitables. On connaît par ailleurs des alliages de la famille 6XXX pour forgeage.

La demande de brevet WO2017/207603 divulgue une ébauche de forge en alliage d'aluminium semi-fini laminé à chaud de la série 6xxx ayant une épaisseur dans la plage de 2 mm à 30 mm, et ayant une composition comprenant, en poids. %, Si 0,65-1,4%, Mg 0,60-0,95%, Mn 0,40-0,80%, Cu 0,04-0,28%, Fe jusqu'à 0,5%, Cr jusqu'à 0,18%, Zr jusqu'à 0,20%, Ti jusqu'à 0,15%, Zn jusqu'à 0,25%, impuretés chacune <0,05%, total <0,2%, équilibre en aluminium, et dans lequel il a une microstructure sensiblement non recristallisée. La demande concerne également un procédé de fabrication d'un tel matériau de forge en alliage d'aluminium laminé à chaud de la série 6xxx. Le procédé de fabrication de l'ébauche de forge ne comprend pas de détentionnement et la stabilité dimensionnelle lors de l'usinage n'est sont pas un critère pour ce type de produit destiné à être fortement déformé à chaud par forgeage.

La demande de brevet US2005/095167 divulgue un composant ou une pièce semi-finie fabriqué à partir d'un alliage d'aluminium formé à chaud, typiquement par forgeage, de la composition suivante en poids. %: silicium 0,9-1,3, magnésium 0,7-1,2, manganèse 0,5-1,0, cuivre inférieur à 0,1, fer inférieur à 0,5, chrome inférieur à 0,25, titane inférieur à 0,1, zinc inférieur à 0,2, zirconium et / ou hafnium 0,05-0,2 et d'autres impuretés inévitables, la quantité totale de chrome et de manganèse et de zirconium et / ou hafnium étant d'au moins 0,4 en poids, descristaux mixtes aluminium / silicium étant présents en plus des précipités de siliciure de magnésium. A nouveau le procédé de fabrication de l'ébauche de forge ne comprend pas de détentionnement et la stabilité dimensionnelle lors de l'usinage n'est sont pas un critère pour ce type de produit destiné à être fortement déformé à chaud par forgeage.

Il existe un besoin pour des tôles améliorées en alliage d'aluminium de la série 6XXX, notamment des tôles de précision, présentant une stabilité dimensionnelle améliorée notamment lors des étapes d'usinage, tout en ayant des propriétés mécaniques statiques suffisantes, et une excellente aptitude à l'anodisation.

### EXPOSE DE L'INVENTION

L'invention est définie dans les revendications ci-jointes.

Un premier objet de l'invention est un procédé de fabrication d'une tôle en alliage d'aluminium d'épaisseur finale comprise entre 8 et 50 mm dans lequel
a) on coule une plaque de laminage en alliage d'aluminium de composition, en % en poids, Si : 0,7 - 1,3 ; Mg : 0,6 - 1,2 ; Mn : 0,65 - 1,0 ; Fe : 0,05 -- 0,35 ; au moins un élément choisi parmi Cr : 0,1 - 0,3 et Zr : 0,06-0,15 ; Ti < 0,15 ; Cu < 0,4; Zn < 0,1 ; autres éléments < 0,05 chacun et < 0,15 au total, reste aluminium.,
b) on homogénéise ladite plaque de laminage,
c) on lamine ladite plaque de laminage à une température d'au moins 340 °C pour obtenir une tôle d'épaisseur au moins égale à 12 mm,
d) optionnellement on réalise un traitement thermique et/ou un laminage à froid de la tôle ainsi obtenue,
e) on réalise un traitement de mise en solution de la tôle optionnellement traitée thermiquement et/ou laminée à froid et on la trempe,
f) on détensionne ladite tôle ainsi mise en solution et trempée par traction contrôlée avec un allongement permanent de 1 à 5%,
g) on réalise un revenu de la tôle ainsi tractionnée,
h) optionnellement on usine ladite tôle ainsi revenue pour obtenir une tôle d'épaisseur finale au moins égale à 8 mm.

Un deuxième objet de l'invention est une tôle d'épaisseur (revendication 10) comprise entre 8 et 50 mm en alliage d'aluminium de composition, en % en poids, Si : 0,7 - 1,3 ; Mg : 0,6 - 1,2 ; Mn : 0,65 - 1,0 ; Fe : 0,05 - 0,35 ; au moins un élément choisi parmi Cr : 0,1 - 0,3 et Zr : 0,06- 0,15 ; Ti < 0,15 ; Cu < 0,4; Zn < 0,1 ; autres éléments < 0,05 chacun et < 0,15 au total, reste aluminium, susceptible d'être obtenue par le procédé selon l'invention.

Un autre objet de l'invention est l'utilisation d'une tôle selon l'invention comme tôle de précision, notamment pour la réalisation d'éléments de machines, par exemple des outillages d'assemblage ou de contrôle.

### FIGURES

[Fig. 1] La Figure 1 montre la structure granulaire en coupe @L/TC après laminage à chaud à l'épaisseur 25 mm du produit en alliage A (Figure 1a) et du produit en alliage B (Figure 1b)
[Fig. 2] La Figure 2 montre le facteur de Taylor dans la direction longitudinale mesuré au 1/12^{ieme} de l'épaisseur et à ½ épaisseur pour des tôles en alliage A et B d'épaisseur finale 20 mm et 25 mm.
[Fig. 3] La Figure 3 montrent les étapes effectuées pour la mesure des écarts de flèche. Figure 3A : mesure initiale de déflection du barreau ; Figure 3B usinage pour retirer ¼ de l'épaisseur, Figure 3C seconde mesure.

### DESCRIPTION DETAILLEE DE L'INVENTION

La désignation des alliages se fait en conformité avec les règlements de The Aluminium Association (AA), connus de l'homme du métier. Les définitions des états métallurgiques sont indiquées dans la norme européenne EN 515. Sauf mention contraire, les définitions de la norme EN12258-1 s'appliquent.

Sauf mention contraire les compositions sont exprimées en % en poids.

Sauf mention contraire, les caractéristiques mécaniques statiques, en d'autres termes la résistance à la rupture Rₘ, la limite d'élasticité conventionnelle à 0,2% d'allongement R_{p0,2} et l'allongement à la rupture A%, sont déterminées par un essai de traction selon la norme ISO 6892-1, le prélèvement et le sens de l'essai étant définis par la norme EN 485-1.

Selon l'invention, des tôles améliorées en alliage d'aluminium de la série 6XXX, notamment des tôles de précision, présentant une stabilité dimensionnelle améliorée notamment lors des étapes d'usinage, tout en ayant des propriétés mécaniques statiques suffisantes, et une excellente aptitude à l'anodisation sont obtenues grâce à la sélection de composition en % en poids, Si : 0,7 - 1,3 ; Mg : 0,6 - 1,2 ; Mn : 0,65 - 1,0 ; Fe : 0,05 - 0,35 ; au moins un élément choisi parmi Cr : 0,1 - 0,3 et Zr : 0,06- 0,15 ; Ti < 0,15 ; Cu < 0,4; Zn < 0,1 ; autres éléments < 0,05 chacun et < 0,15 au total, reste aluminium et au procédé selon l'invention.

La composition selon l'invention permet notamment d'obtenir une faible déformation lors de l'usinage des produits. Sans être liés à une théorie, les présents inventeurs pensent que la composition selon l'invention permet d'obtenir une structure essentiellement non-recristallisée dans toute l'épaisseur après laminage à chaud ce qui de manière surprenante permet après mise en solution et trempe, détensionnement et revenu d'obtenir un produit ayant de très faibles contraintes internes et donc se déformant peu lors de l'usinage.

Les présents inventeurs ont constaté en particulier que par rapport à une composition standard de l'alliage AA6082, la présence d'une quantité élevée de Mn et d'au moins un élément choisi parmi Cr et Zr permet d'améliorer les propriétés.

Ainsi, la teneur en Mn est comprise entre 0,65 et 1,0 % en poids. De préférence, la teneur minimale de Mn est 0,70%, avantageusement 0,75% et préférentiellement 0,80% ou même 0,85 %. De préférence, la teneur maximale en Mn est 0,95%. Dans un mode de réalisation de l'invention, la teneur en Mn est comprise entre 0,8 et 1,0 % en poids.

Pour des raisons semblables, la présence d'au moins un élément anti recristallisant choisi parmi Cr : 0,1 - 0,3% et Zr : 0,06- 0,15% est nécessaire. Cr est l'élément anti-recristallisant préféré dans le cadre de l'invention. De préférence, la teneur minimale de Cr est 0,12%, avantageusement 0,15% et préférentiellement 0,18%. De préférence, la teneur maximale en Cr est 0,28%, avantageusement 0,25% et préférentiellement 0,23%. Dans un mode de réalisation de l'invention, la teneur en Cr est comprise entre 0,15 et 0,25 % en poids et la teneur en Zr est inférieure à 0,05% en poids. Si Zr est ajouté seul ou en combinaison avec Cr, la teneur préférée est 0,08 - 0,1.3%.

L'addition de Fe est également nécessaire. Ainsi, la teneur en Fe est comprise entre 0,05 et 0,35 % en poids. De préférence, la teneur minimale de Fe est 0,06%, avantageusement 0,07% et préférentiellement 0,08%. De préférence, la teneur maximale en Fe est 0,30%, avantageusement 0,25% et préférentiellement 0,15%, ce qui peut contribuer notamment à obtenir la structure granulaire essentiellement non-recristallisée avantageuse après le laminage à chaud. Dans un mode de réalisation de l'invention, la teneur en Fe est comprise entre 0,08 et 0,15 % en poids.

Mg et Si sont ajoutés pour atteindre les caractéristiques mécaniques souhaitées grâce à la formation de Mg₂Si.

La teneur en Mg est comprise entre 0,6 et 1,2 % en poids. De préférence, la teneur minimale de Mg est 0,61%, avantageusement 0,62% et préférentiellement 0,63%. De préférence, la teneur maximale en Mg est 1,1%, avantageusement 1,0% et préférentiellement 0,9% ou même 0,8%. Dans un mode de réalisation de l'invention, la teneur en Mg est comprise entre 0,6 et 0,8 % en poids.

La teneur en Si est comprise entre 0,7 et 1,3 % en poids. De préférence, la teneur minimale de Si est 0,72%, avantageusement 0,75% et préférentiellement 0,80%. De préférence, la teneur maximale en Si est 1,2%, avantageusement 1,1% et préférentiellement 1,0% ou même 0,95%. Dans un mode de réalisation de l'invention, la teneur en Si est comprise entre 0,8 et 1,0 % en poids. De préférence, la teneur en Si est supérieure à la teneur en Mg et préférentiellement Si/Mg est supérieur à 1,1 et encore plus préférentiellement supérieur à 1,2 ou même 1,3 de façon à renforcer encore les caractéristiques mécaniques par la présence de phases de silicium.

La teneur en Ti est inférieure à 0,15 % en poids. Il peut être avantageux d'ajouter Ti, notamment pour le contrôle de la taille de grain lors de la coulée. Dans un mode de réalisation de l'invention, la teneur en Ti est comprise entre 0,01 et 0,05 % en poids.

La teneur en Cu est inférieure à 0,4 % en poids. Dans mode de réalisation de l'invention visant à obtenir des caractéristiques mécaniques plus élevées, une addition de Cu est effectuée et la teneur est comprise entre 0,1 et 0,3 % en poids. Cependant dans le mode de réalisation préféré Cu n'est pas ajouté et est présent uniquement à titre d'impureté inévitable, sa teneur étant inférieure à 0,05 % en poids et de préférence inférieure à 0,04 % en poids de façon notamment à ne pas dégrader l'aptitude à l'anodisation.

La teneur en Zn est inférieure à 0,1 % en poids. Dans mode de réalisation de l'invention, une addition de Zn est effectuée et la teneur est comprise entre 0,05 et 0,1 % en poids. Cependant dans le mode de réalisation préféré Zn n'est pas ajouté et est présent uniquement à titre d'impureté inévitable, sa teneur étant inférieure à 0,05 % en poids.

Les autres éléments peuvent être présents à titre d'impuretés inévitables avec une teneur inférieure à 0,05 % en poids chacun et inférieure à 0,15 % en poids au total, le reste est l'aluminium.

Le procédé de fabrication selon l'invention comprend des étapes de coulée, homogénéisation, laminage à chaud, optionnellement traitement thermique et/ou laminage à froid, mise en solution, trempe, détensionnement, revenu et optionnellement usinage.

Dans une première étape on coule une plaque de laminage en alliage d'aluminium de composition selon l'invention, de préférence par coulée semi-continue verticale à refroidissement direct. La plaque ainsi obtenue peut être scalpée, c'est-à-dire usinée, avant les étapes ultérieures. La plaque de laminage est ensuite homogénéisée. De préférence, la température d'homogénéisation est inférieure à 550 °C. Dans un mode de réalisation avantageux de l'invention la température d'homogénéisation est comprise entre 515°C et 545 °C. Le laminage à chaud est ensuite réalisé pour obtenir une tôle d'épaisseur au moins égale à 12 mm, soit directement après homogénéisation soit après refroidissement et réchauffage jusqu'à une température d'au moins 340 °C, de préférence d'au moins 370°C et préférentiellement d'au moins 380 °C. La température de laminage à chaud est de préférence maintenue à au moins 340 °C, de préférence au moins 350 °C et de manière préférée au moins 360 °C ou même au moins 370 °C. La température de laminage à chaud est de préférence au plus 450 °C et préférentiellement au plus 420°C. La température de sortie du laminage à chaud est de préférence au plus 410 °C et préférentiellement au plus 400 °C. Lorsque la température de laminage à chaud est trop élevée, la taille des grains devient trop élevée ce qui nuit à la stabilité dimentionelle lors de l'usinage. De préférence le taux de réduction maximal des passes lors du laminage à chaud est inférieur à 50%, préférentiellement inférieur à 45 % et de préférence inférieur à 40%, ou de manière encore préférée inférieur à 35%. Dans un mode de réalisation de l'invention le taux maximal de réduction des passes de laminage à chaud dépend de l'épaisseur de sortie du laminage à chaud et est inférieur au centième de 1,56 fois l'épaisseur - 5,9, par exemple pour une épaisseur de sortie de 25 mm le taux de réduction de chaque passe lors du laminage à chaud est préférentiellement inférieur au centième de 1,56 fois 25- 5,9 soit 33,1 %. La combinaison de la composition, l'homogénéisation et des conditions de laminage à chaud permet d'obtenir une structure essentiellement non recristallisée, dans toute l'épaisseur du produit laminé à chaud. Par essentiellement non-recristallisée dans toute l'épaisseur on entend que le taux de recristallisation quelle que soit la position dans l'épaisseur est inférieur à 10% et de préférence inférieur à 5%.

Un traitement thermique, permettant notamment de restaurer la tôle ainsi laminée à chaud peut optionnellement être réalisé ensuite, avantageusement à une température comprise entre 300 °C et 400 °C. Un laminage à froid, typiquement de 10 à 50%, peut optionnellement être réalisé suite au traitement thermique ou indépendamment.

La tôle ainsi laminée à chaud et optionnellement traitée thermiquement et/ou laminée et froid subit ensuite une mise en solution suivie d'une trempe. La mise en solution est de préférence effectuée à une température comprise entre 510 °C et 570 °C. La trempe est typiquement réalisée par immersion ou aspersion d'eau froide. On détensionne ensuite ladite tôle ainsi mise en solution et trempée par traction contrôlée avec un allongement permanent de 1 à 5%, préférentiellement de 1,5 à 3%. L'étape de détensionnement est essentielle pour obtenir de faibles contraintes internes et donc de faibles déformations lors de l'usinage. Le détentionnement par traction contrôlée est limité aux géométries de section transversale constante pour assurer une déformation plastique homogène et ne s'applique donc pas au produits forgés dont la forme est complexe.

On réalise enfin un revenu, typiquement à une température comprise entre 150 °C et 210 °C, pour obtenir de préférence un état T6, T651 ou T7.

Dans un mode de réalisation, ladite tôle ainsi revenue est enfin usinée pour obtenir une tôle d'épaisseur finale au moins égale à 8 mm. Avantageusement on usine au moins 1 mm, préférentiellement au moins 1,5 mm ou de manière préférée au moins 2 mm par face de façon à obtenir une tôle de précision.

Les tôles susceptibles d'être obtenues par le procédé selon l'invention ont des propriétés particulièrement avantageuses.

Les propriétés mécaniques des tôles selon l'invention sont particulièrement avantageuses. Les tôles selon l'invention présentent une limite d'élasticité R_{p0,2}(TL) d'au moins 240 MPa, préférentiellement d'au moins 250 MPa et de manière préférée d'au moins 260 MPa, et/ou une résistance à rupture Rₘ(TL) d'au moins 280 MPa, préférentiellement d'au moins 290 MPa et de manière préférée d'au moins 300 MPa et/ou un allongement à rupture A% d'au moins 8%, préférentiellement d'au moins 10% et de manière préférée d'au moins 12%.

Les tôles selon l'invention ont un faible niveau de contraintes internes. Ainsi le produit de l'écart de flèche maximal dans les directions L et TL multiplié par l'épaisseur de sortie laminage est inférieur 4 et de préférence inférieur à 3. Les écarts de flèches considérés pour obtenir la valeur de l'écart de flèche maximal sont d'une part l'écart de flèche entre la flèche mesurée pour un barreau de dimension 400 mm x 30 mm x épaisseur de sortie de laminage et la flèche mesurée pour ce même barreau après usinage de ¼ de son épaisseur, et d'autre part l'écart de flèche entre la flèche mesurée pour le barreau précédent, c'est-à-dire le barreau après usinage de ¼ de l'épaisseur par rapport à l'épaisseur de sortie de laminage, et la flèche mesurée pour ce barreau précédent après usinage supplémentaire de ¼ de son épaisseur, toutes les mesures de flèche étant effectuées avec le barreau posé sur deux supports distants de 390 mm et les flèches étant exprimées en mm, toutes les mesures étant effectuées avant l'étape finale optionnelle d'usinage et dans les deux directions L et TL.

La texture des produits selon l'invention est également avantageuse. La texture cristallographique peut être décrite par une fonction mathématique en 3 dimensions. Cette fonction est connue dans le métier comme Fonction de Densité des Orientations (FDO). Elle est définie comme la fraction volumique du matériau dV/V ayant une orientation g à dg près : $\frac{dV / V}{dg} = f \left(g\right) = f \left({φ}_{1}, Φ, {φ}_{2}\right)$ où (ϕ1, Φ, ϕ2) sont les angles d'Euler décrivant l'orientation g.

La FDO de chaque tôle est mesurée par la méthode des harmoniques sphériques à partir de quatre figures de pôles mesurés par diffraction de rayons X sur un goniomètre de textures traditionnel. Dans le cadre de l'invention les mesures des figures de pôles ont été réalisées sur des échantillons découpés à la mi-épaisseur des tôles.

L'information contenue dans la FDO a été simplifiée, comme connu de l'homme du métier, afin de décrire la texture en une proportion de grains contenu dans un espace d'Euler discrétisé.

Le facteur de Taylor est un facteur géométrique qui permet de décrire la propension d'un cristal à se déformer plastiquement par glissement de dislocations, Il prend en compte l'orientation cristalline ainsi que l'état de déformation imposé au matériau. Ce facteur peut être vu comme un facteur multiplicatif de la limite d'élasticité, une valeur importante du facteur de Taylor indiquant un grain 'dur' requérant l'activation de nombreux systèmes de glissement contrairement à une valeur faible du facteur de Taylor qui indiquera un grain 'mou', facile à déformer. Pour un agrégat polycristallin, il est possible de calculer un facteur de Taylor moyen, représentatif du comportement plastique de l'ensemble des grains. A partir des mesures de texture, le facteur de Taylor pour une direction de sollicitation donnée a été calculé selon la méthode décrite par Taylor (G.I. Taylor Plastic Strain in metals, J. Inst. Metals, 62, 307-324; 1938).

De nombreuses méthodes dérivées du modèle initial de Taylor existent pour calculer le facteur de Taylor et peuvent donner des valeurs de facteurs de Taylor sensiblement différentes. Afin de s'affranchir de ces différences, les inventeurs ont comparé des rapports de facteurs de Taylor plutôt que les valeurs absolues.

Pour les tôles selon l'invention le rapport entre le facteur de Taylor dans la direction longitudinale mesuré à 1/12^{ième} de l'épaisseur et 1/2 de l'épaisseur est compris entre 0,90 et 1,10, de préférence compris entre 0,92 et 1,08 et de manière préférée compris entre 0,95 et 1,05, les mesures étant effectuées avant l'étape finale optionnelle d'usinage.

Selon l'invention, on utilise des tôles selon l'invention comme tôle de précision, notamment pour réaliser une tôle de référence un outil de contrôle ou un gabarit. En effet, les tôles selon l'invention présentent une stabilité dimensionnelle améliorée notamment lors des étapes d'usinage, tout en ayant des propriétés mécaniques statiques suffisantes, et une excellente aptitude à l'anodisation.

### EXEMPLE

Dans cet exemple, on a préparé des plaques de laminage en alliage dont la composition est donnée dans le Tableau 1. L'alliage A est un alliage de référence tandis que les alliages B et C sont des alliages selon l'invention.

**[Tableau 1]**

| **Alliages** | Cr | Fe | Mg | Mn | Si | Ti | Zn | Cu |
|---|---|---|---|---|---|---|---|---|
| A | 0,06 | 0,25 | 0,67 | 0,60 | 0,94 | 0,02 | 0,02 | 0,02 |
| B | 0,21 | 0,11 | 0,65 | 0,93 | 0,96 | 0,02 | 0,01 | 0,01 |
| C | 0,20 | 0,10 | 0,67 | 0,87 | 0,92 | 0,02 | 0,00 | 0,00 |

| | | | | | | | | |
|---|---|---|---|---|---|---|---|---|
| Composition des alliages en pourcentage en poids | | | | | | | | |

Les plaques ont été homogénéisées à 535 °C et laminées à chaud jusqu'à une épaisseur de 20 à 35 mm selon les cas. La température d'entrée de laminage à chaud était comprise entre 390 et 410 °C, la température de fin de laminage a été maintenue à une valeur d'au moins 340 °C. La réduction la plus élevée au cours d'une passe du laminage à chaud, qui correspondait à la dernière passe, est donnée dans le Tableau 2. Les tôles ainsi obtenues ont été mises en solution à 540 °C, trempées, détentionnées par traction contrôlée et revenues pour obtenir un état T651. Les conditions de revenu étaient 8 heures à 165 °C. En dernière étape, un usinage de 5 mm (2,5 mm par face) a été effectué de sorte que l'épaisseur finale était inférieure de 5 mm à l'épaisseur de fin de laminage.

Les caractéristiques mécaniques statiques en traction, en d'autres termes la résistance à la rupture Rm, la limite d'élasticité conventionnelle à 0,2% d'allongement Rp0,2, et l'allongement à la rupture A%, ont été déterminés par un essai de traction selon la norme NF EN ISO 6892-1 (2016) dans le sens travers long (TL), le prélèvement et le sens de l'essai étant définis par la norme EN 485 (2016). Le prélèvement est réalisé avant la dernière étape d'usinage. Les caractérisations ont été effectuées dans la direction travers long.

Les résultats sont donnés dans le Tableau 2

**[Tableau 2]**

| **Alliages** | | Réduction la plus élevée au cours d'une passe du laminage à chaud | Epaisseur finale (mm) | R_{p0,2} (TL) MPa | Rₘ (TL) MPa | Ag% | A% |
|---|---|---|---|---|---|---|---|
| A | Y61803 | 44% | 20 | 281 | 326 | 11,3 | 15,3 |
| B | Y61781 | 41% | 20 | 281 | 319 | 8,6 | 15,1 |
| B | Y61779 | 42% | 25 | 285 | 323 | 8,3 | 14,2 |
| B | Y61783 | 38% | 30 | 285 | 326 | 8,6 | 14,9 |
| C | Z65438 | 36% | 25 | 276 | 310 | 8,1 | 14,1 |
| C | Z65439 | 36% | 30 | 277 | 311 | 7,5 | 13,4 |

| | | | | | | | |
|---|---|---|---|---|---|---|---|
| Propriétés mécaniques statiques | | | | | | | |

Les contraintes résiduelles ont été évaluées sur la tôle avant usinage en mesurant la flèche moyenne sur des barreaux usinés dans le sens L ou TL à ¼ et à ½ épaisseur.

Deux barreaux pleine épaisseur sont prélevés, dans le sens L et TL, par sciage avant l'usinage final de la tôle. Les dimensions de prélèvement sont :
- pour le barreau sens L : 430mm (sens L) x 35mm (sens TL) x épaisseur
- pour le barreau sens TL : 4.50mm (sens TL) x 35mm (sens L) x épaisseur.

Les barreaux sont ensuite usinés par obtenir un barreau de longueur L = 400mm de largeur l = 30mm et d'épaisseur e (épaisseur de la tôle). Les faces L-TL brute de laminage ne sont pas usinées de sorte que l'épaisseur des barreaux usinés reste l'épaisseur de la tôle.

Pour les mesures de flèche, le barreau est posé sur deux supports éloignés de 390 mm (les supports sont représentés par des triangles 1 sur la Figure 3 -A). Un capteur de déplacement (représenté par une flèche 2 2 figure 3A) est utilisé pour mesurer la déflection du barreau.

Les étapes sont les suivantes :
- Une mesure initiale de déflection du barreau est réalisée (voir Figure 3A), ce qui donne les valeurs référencées Flèche L ini et Flèche TL ini exprimées en mm.
- Le barreau est ensuite usiné pour retirer ¼ de son épaisseur (voir schéma Figure 3 B).
- Une seconde mesure est effectuée (Voir Figure 3 C) ce qui donne les valeurs référencées Flèche L 1/4 et Flèche TL 1/4 exprimées en mm.
- Le barreau est usiné à nouveau pour retirer 1/4 supplémentaire de son épaisseur. Il ne reste alors que moitié de l'épaisseur initiale
- Une troisième mesure est effectuée ce qui donne les valeurs référencées Flèche L 1/2 et Flèche TL 1/2 exprimées en mm.

Dans chaque étape d'usinage, l'échauffement est limité à 10 °C de façon à éviter toute influence des conditions d'usinage sur les mesures de flèche effectuées.

On rapporte les écarts de flèche entre ¼ et initial puis entre ½ et ¼ dans le tableau 3 ci-dessous, pour les directions L et TL. On rapporte également l'écart de flèche maximal multiplié par l'épaisseur de sortie de laminage.

**[Tableau 3]**

| **Alliages** | Epaisseur de sortie de laminage | Epaisseur finale (mm) | Ecarts de flèches (mm) | | | | Ecart de flèche maximal * épaisseur sortie laminage |
|---|---|---|---|---|---|---|---|
| | | | Flèche L 1/4-Flèche L ini | Flèche L 1/2 - Flèche L 1/4 | Flèche TL 1/4-Flèche TL ini | Flèche TL 1/2-Flèche TL 1/4 | |
| A | 25 | 20 | 0,205 | 0,177 | 0,127 | 0,038 | 5,13 |
| B | 25 | 20 | 0,115 | 0,043 | 0,08 | 0,009 | 2,88 |
| B | 30 | 25 | 0,057 | 0,004 | 0,025 | 0,041 | 1,71 |
| B | 35 | 30 | 0,002 | 0,058 | 0,036 | 0,067 | 2,35 |
| C | 30 | 25 | 0,012 | 0,021 | 0,022 | 0,064 | 1,92 |
| C | 25 | 30 | 0,024 | 0,0231 | 0,032 | 0,043 | 1,51 |

| | | | | | | | |
|---|---|---|---|---|---|---|---|
| Flèches mesurées sur des barreaux usinés | | | | | | | |

Avec l'alliage de référence, le produit de l'écart de flèche maximal dans les directions L et TL multiplié par l'épaisseur de sortie laminage est supérieur à 5,1 ; alors qu'avec l'alliage selon l'invention ce produit est toujours inférieur 3.

La structure granulaire a été caractérisée pour certains essais après laminage à chaud. Les résultats sont présentés sur la Figure 1. La Figure 1a montre la structure granulaire après oxydation anodique de l'alliage A après laminage à chaud à l'épaisseur 25 mm. La Figure 1b montre la structure granulaire après oxydation anodique de l'alliage B après laminage à chaud à l'épaisseur 25 mm. Sur la Figure 1 a, on observe proche des surfaces une zone recristallisés tandisque que la Figure 1b, cette zone n'est pas observée la structure granulaire est fibrée, c'est-à-dire non recristallisée, dans toute l'épaisseur du produit laminé à chaud.

La texture des produits a été mesurée sur des échantillons de 50x50 mm dans le plan L/TL de façon à obtenir le facteur de Taylor dans la direction longitudinale. Les résultats sont présentés dans le Tableau 4. Pour les produits selon l'invention, le rapport entre le facteur de Taylor à 1/12ieme de l'épaisseur et à ½ épaisseur est significativement plus faible que pour le produit de référence.

**[Tableau 4]**

| **Alliages** | | Epaisseur finale (mm) | Factor de Taylor à la position T/12 | Factor de Taylor à la position T/2 | Rapport du facteur de Taylor T/12 / T/2 |
|---|---|---|---|---|---|
| A | Y61803 | 20 | 1,12 | 0,99 | 1,13 |
| B | Y61781 | 20 | 1,12 | 1,05 | 1,07 |
| B | Y61779 | 25 | 1,07 | 1,08 | 0,99 |

| | | | | | |
|---|---|---|---|---|---|
| Facteurs de Taylor mesurés | | | | | |

## Revendications

1. Procédé de fabrication d'une tôle en alliage d'aluminium d'épaisseur finale comprise entre 8 et 50 mm dans lequel
a) on coule une plaque de laminage en alliage d'aluminium de composition , en % en poids, Si : 0,7 - 1,3 ; Mg : 0,6 - 1,2 ; Mn : 0,65 - 1,0 ; Fe : 0,05 - 0,35 ; au moins un élément choisi parmi Cr : 0,1- 0,3 et Zr : 0,06 - 0,15 ; Ti < 0,15; Cu < 0,4 ; Zn < 0,1 ; autres éléments < 0,05 chacun et < 0,15 au total, reste aluminium.,
b) on homogénéise ladite plaque de laminage,
c) on lamine ladite plaque de laminage à une température d'au moins 340 °C pour obtenir une tôle d'épaisseur au moins égale à 12 mm,
d) optionnellement on réalise un traitement thermique et/ou un laminage à froid de la tôle ainsi obtenue,
e) on réalise un traitement de mise en solution de la tôle optionnellement traitée thermiquement et/ou laminée à froid et on la trempe,
f) on détensionne ladite tôle ainsi mise en solution et trempée par traction contrôlée avec un allongement permanent de 1 à 5%,
g) on réalise un revenu de la tôle ainsi tractionnée,
h) optionnellement on usine ladite tôle ainsi revenue pour obtenir une tôle d'épaisseur finale au moins égale à 8 mm.

2. Procédé selon la revendication 1 dans lequel la teneur en Mn est comprise entre 0,8 et 1,0 % en poids.

3. Procédé selon la revendication 1 ou la revendication 2 dans lequel la teneur en Cr est comprise entre 0,15 et 0,25 % en poids et la teneur en Zr est inférieure à 0,05% en poids.

4. Procédé selon une quelconque des revendications 1 à 3 dans lequel la teneur en Fe est comprise entre 0,08 et 0,15 % en poids.

5. Procédé selon une quelconque des revendications 1 à 4 dans lequel la teneur en Cu est inférieure à 0,05 % en poids et de préférence inférieure à 0,04 % en poids.

6. Procédé selon une quelconque des revendications 1 à 5 dans lequel la température d'homogénéisation est comprise entre 515 °C et 545 °C.

7. Procédé selon une quelconque des revendications 1 à 6 dans lequel la température de laminage à chaud est maintenue à au moins 350 °C et le taux de réduction maximal des passes lors du laminage à chaud est inférieur à 50%.

8. Procédé selon une quelconque des revendications 1 à 7 dans lequel la température de laminage à chaud est au plus 450 °C et préférentiellement au plus 420 °C.

9. Procédé selon une quelconque des revendications 1 à 8 dans lequel la température de sortie du laminage à chaud est au plus 410 °C et préférentiellement au plus 400 °C.

10. Tôle d'épaisseur comprise entre 8 et 50 mm en alliage d'aluminium de composition, en % en poids, Si : 0,7 - 1,3 ; Mg : 0,6 - 1,2 ; Mn : 0,65 - 1,0 ; Fe : 0,05 - 0,35 ; au moins un élément choisi parmi Cr : 0,1- 0,3 et Zr : 0,06 - 0,15 ; Ti < 0,15; Cu < 0,4 ; Zn < 0,1 ; autres éléments < 0,05 chacun et < 0,15 au total, reste aluminium, susceptible d'être obtenue par le procédé selon une quelconque des revendications 1 à 9, ayant une limite d'élasticité Rp0,2(TL) d'au moins 240 MPa, préférentiellement d'au moins 250 MPa et de manière préférée d'au moins 260 MPa, et/ou une résistance à rupture Rm(TL) d'au moins 280 MPa, préférentiellement d'au moins 290 MPa et de manière préférée d'au moins 300 MPa et/ou un allongement à rupture A% d'au moins 8%, préférentiellement d'au moins 10% et de manière préférée d'au moins 12%, et, telle que le produit de l'écart de flèche maximal dans les directions L et TL multiplié par l'épaisseur de sortie laminage est inférieur 4 et de préférence inférieur à 3, les écarts de flèches considérés pour obtenir la valeur maximale étant d'une part l'écart de flèche entre la flèche mesurée pour un barreau de dimension 400 mm x 30 mm x épaisseur de sortie de laminage et la flèche mesurée pour ce même barreau après usinage de ¼ de son épaisseur, et d'autre part l'écart de flèche entre la flèche mesurée pour le barreau précédent et la flèche mesurée pour ce barreau précédent après usinage supplémentaire de ¼ de son épaisseur, toutes les mesures de flèche étant effectuées avec le barreau posé sur deux supports distants de 390 mm et les flèches étant exprimées en mm, toutes les mesures étant effectuées avant l'étape finale optionnelle d'usinage.

11. Tôle selon la revendication 10 dans laquelle le rapport entre le facteur de Taylor dans la direction longitudinale mesuré à 1/12^{ième} de l'épaisseur et 1/2 de l'épaisseur est compris entre 0,90 et 1,10, de préférence compris entre 0,92 et 1,08 et de manière préférée compris entre 0,95 et 1,05, les mesures étant effectuées avant l'étape finale optionnelle d'usinage.

12. Utilisation d'une tôle selon une quelconque des revendications 10 à 11 comme tôle de précision, notamment pour la réalisation d'éléments de machines, par exemple des outillages d'assemblage ou de contrôle.

## Patentansprüche

1. Verfahren zur Herstellung eines Blechs aus einer Aluminiumlegierung mit einer Enddicke von 8 bis 50 mm, wobei
a) eine Walzplatte aus einer Aluminiumlegierung mit der Zusammensetzung, in Gewichtsprozent, gegossen wird, wenn: 0,7 - 1,3; Mg: 0,6 - 1,2; Mn: 0,65 - 1,0; Fe: 0,05 - 0,35; mindestens ein Element, ausgewählt aus Cr: 0,1 - 0,3 und Zr: 0,06 - 0,15; Ti < 0,15; Cu < 0,4; Zn < 0,1; sonstige Elemente < je 0,05 und < 0,15 gesamt, Aluminium bleibt.,
b) die Walzplatte homogenisiert wird,
c) die Walzplatte bei einer Temperatur von mindestens 340 °C gewalzt wird, um ein Blech mit einer Dicke von mindestens 12 mm zu erhalten,
d) optional wird das so erhaltene Blech einer Wärmebehandlung und/oder Kaltwalzen unterzogen,
e) das optional wärmebehandelte und/oder kaltgewalzte Blech wird durch Lösungsglühen und Abschrecken behandelt,
f) das so aufgelöste und durch kontrolliertes Ziehen abgeschreckte Blech mit einer dauerhaften Dehnung von 1 bis 5 % entspannt wird,
g) das so gezogene Blech vergütet,
h) optional wird das so vergütete Blech bearbeitet, um ein Blech mit einer Enddicke von mindestens 8 mm zu erhalten.

2. Verfahren nach Anspruch 1, wobei der Mn-Gehalt zwischen 0,8 und 1,0 Gewichtsprozent beträgt.

3. Verfahren nach Anspruch 1 oder Anspruch 2, wobei der Cr-Gehalt zwischen 0,15 und 0,25 Gewichtsprozent und der Zr-Gehalt weniger als 0,05 Gewichtsprozent beträgt.

4. Verfahren nach einem der Ansprüche 1 bis 3, wobei der Fe-Gehalt zwischen 0,08 und 0,15 Gewichtsprozent beträgt.

5. Verfahren nach einem der Ansprüche 1 bis 4, wobei der Cu-Gehalt weniger als 0,05 Gewichtsprozent und vorzugsweise weniger als 0,04 Gewichtsprozent beträgt.

6. Verfahren nach einem der Ansprüche 1 bis 5, wobei die Homogenisierungstemperatur zwischen 515 °C und 545 °C beträgt.

7. Verfahren nach einem der Ansprüche 1 bis 6, wobei die Warmwalztemperatur bei mindestens 350 °C gehalten wird und die maximale Verringerung der Stiche beim Warmwalzen weniger als 50 % beträgt.

8. Verfahren nach einem der Ansprüche 1 bis 7, wobei die Temperatur beim Warmwalzen höchstens 450 °C und vorzugsweise höchstens 420 °C beträgt.

9. Verfahren nach einem der Ansprüche 1 bis 8, wobei die Ausgangstemperatur des Warmwalzens höchstens 410 °C und vorzugsweise höchstens 400 °C beträgt.

10. Blech mit einer Dicke zwischen 8 und 50 mm aus einer Aluminiumlegierung mit der Zusammensetzung, in Gewichtsprozent, wenn: 0,7 - 1,3; Mg: 0,6 - 1,2; Mn: 0,65 - 1,0; Fe: 0,05 - 0,35; mindestens ein Element, ausgewählt aus Cr: 0,1 - 0,3 und Zr: 0,06 - 0,15; Ti < 0,15; Cu < 0,4; Zn < 0,1; sonstige Elemente < je 0,05 und < 0,15 insgesamt, bleibt Aluminium, das durch das Verfahren nach einem der Ansprüche 1 bis 9 erzielt werden kann, mit einer Streckgrenze Rp0,2(TL) von mindestens 240 MPa, vorzugsweise von mindestens 250 MPa und vorzugsweise von mindestens 260 MPa, und/oder einer Bruchfestigkeit Rm(TL) von mindestens 280 MPa, vorzugsweise von mindestens 290 MPa und vorzugsweise von mindestens 300 MPa und/oder einer Bruchdehnung A% von mindestens 8 %, vorzugsweise mindestens 10 % und vorzugsweise mindestens 12 %, und so, dass das Produkt aus der maximalen Auslenkungsabweichung in Richtung L und TL multipliziert mit der Walzenausgangsdicke kleiner 4 und vorzugsweise kleiner 3 ist, die für die Erzielung des Maximalwerts betrachteten Durchbiegungsabstände, wobei einerseits der Durchbiegungsabstand zwischen dem für eine Sprosse mit den Abmessungen 400 mm x 30 mm x Walzausgangsdicke gemessenen Durchbiegungswinkel und dem für dieselbe Sprosse gemessenen Durchbiegungswinkel nach Bearbeitung von einem Viertel ihrer Dicke und andererseits der Durchbiegungsabstand zwischen dem für die vorherige Sprosse gemessenen Durchbiegungswinkel und dem für diese vorherige Sprosse gemessenen Durchbiegungswinkel nach zusätzlicher Bearbeitung von einem Viertel ihrer Dicke ist, alle Durchbiegungsmessungen werden mit der Sprosse auf zwei Stützen mit einem Abstand von 390 mm durchgeführt und die Durchbiegungen werden in mm angegeben, wobei alle Messungen vor dem optionalen letzten Bearbeitungsschritt durchgeführt werden.

11. Blech nach Anspruch 10, wobei das Verhältnis zwischen dem Taylor-Faktor in Längsrichtung gemessen bei einem Zwölftel der Dicke und einer Hälfte der Dicke zwischen 0,90 und 1,10, vorzugsweise zwischen 0,92 und 1,08 und vorzugsweise zwischen 0,95 und 1,05 liegt, wobei die Messungen vor dem optionalen letzten Bearbeitungsschritt durchgeführt werden.

12. Verwendung eines Blechs nach einem der Ansprüche 10 bis 11 als Präzisionsblech, insbesondere zur Herstellung von Maschinenteilen, beispielsweise Montage- oder Prüfungswerkzeugen.

## Claims

1. Method for manufacturing an aluminum alloy plate with a final thickness of between 8 and 50 mm, wherein
a) a rolling ingot is cast from aluminum alloy with the composition, as % by weight, Si: 0.7 - 1.3; Mg: 0.6 - 1.2; Mn: 0.65 - 1.0; Fe: 0.05 - 0.35; at least one element selected from Cr: 0.1 - 0.3 and Zr: 0.06 - 0.15; Ti < 0.15; Cu < 0.4; Zn < 0.1; other elements < 0.05 each and < 0.15 in total, the remainder aluminum,
b) said rolling ingot is homogenized,
c) said rolling ingot is rolled at a temperature of at least 340°C to obtain a plate with a thickness of at least 12 mm,
d) optionally heat treatment and/or cold rolling of the plate thus obtained is carried out,
e) a solution heat treatment of the plate, optionally heat treated and/or cold rolled is carried out, and it is quenched,
f) said plate thus solution heat treated and quenched is stress relieved by controlled stretching with a permanent elongation of 1 to 5%,
g) aging of the plate thus stretched is carried out,
h) optionally said plate thus aged is machined to obtain a plate with a final thickness of at least 8 mm.

2. Method according to claim 1, wherein the Mn content is between 0.8 and 1.0% by weight.

3. Method according to claim 1 or claim 2, wherein the Cr content is between 0.15 and 0.25% by weight and the Zr content is less than 0.05% by weight.

4. Method according to any one of claims 1 to 3, wherein the Fe content is between 0.08 and 0.15% by weight.

5. Method according to any one of claims 1 to 4, wherein the Cu content is less than 0.05% by weight and preferably less than 0.04% by weight.

6. Method according to any one of claims 1 to 5, wherein the homogenizing temperature is between 515°C and 545°C.

7. Method according to any one of claims 1 to 6, wherein the hot-rolling temperature is maintained at least 350°C and the maximum rolling mill draft of the passes during hot rolling is less than 50%.

8. Method according to any one of claims 1 to 7, wherein the hot-rolling temperature is no more than 450°C and preferably no more than 420°C.

9. Method according to any one of claims 1 to 8, wherein the exit temperature of the hot rolling is no more than 410°C and preferentially no more than 400°C.

10. Plate with a thickness of between 8 and 50 mm made from aluminum alloy with a composition, as % by weight, Si: 0.7 - 1.3; Mg: 0.6 - 1.2; Mn: 0.65 - 1.0; Fe: 0.05 - 0.35; at least one element selected from Cr: 0.1 - 0.3 and Zr: 0.06- 0.15; Ti < 0.15; Cu < 0.4; Zn < 0.1; other elements < 0.05 each and < 0.15 in total, the remainder aluminum, able to be obtained by the method according to any one of claims 1 to 9, having a yield strength Rp0.2(LT) of at least 240 MPa, preferably at least 250 MPa and preferably at least 260 MPa, and/or an ultimate tensile strength Rm(LT) of at least 280 MPa, preferentially at least 290 MPa and preferably at least 300 MPa, and/or an elongation at rupture A% of at least 8%, preferentially at least 10% and preferably at least 12%, and, such that the product of the maximum deflection difference in the directions L and LT multiplied by the rolling-exit thickness is less than 4 and preferably less than 3, the differences in deflections considered for obtaining the maximum value being firstly the difference in deflection between the deflection measured for a bar of dimensions 400 mm x 30 mm x rolling-exit thickness and the deflection measured for this same bar after machining of ¼ of its thickness, and secondly the difference in deflection between the deflection measured for the previous bar and the deflection measured for this previous bar after supplementary machining of ¼ of its thickness, all the deflection measurements being made with the bar placed on two supports 390 mm apart and the deflections being expressed in mm, all the measurements being made before the optional final machining step.

11. Plate according to claim 10, wherein the ratio between the Taylor factor in the longitudinal direction measured at 1/12^{th} of the thickness and 1/2 of the thickness is between 0.90 and 1.10, preferably between 0.92 and 1.08 and preferably between 0.95 and 1.05, the measurements being made before the optional final machining step.

12. Use of a plate according to any one of claims 10 to 11 as a precision plate, in particular for producing elements of machines, for example assembly or inspection equipment.
